# EUROPÄISCHE PATENTSCHRIFT

(11) **EP 0 564 910 B1**
(45) Veröffentlichungstag und Bekanntmachung des Hinweises auf die Patenterteilung: **05.06.1996**
(21) Anmeldenummer: 93104865.6
(22) Anmeldetag: 24.03.1993
(51) Int. Cl.: G03C 1/09

(54) **Farbfotografisches Aufzeichnungsmaterial**
Colour-photographic recording material
Matériau d'enregistrement pour la photographie en couleur

(30) Priorität: 06.04.1992 DE 4211462
(43) Veröffentlichungstag der Anmeldung: 13.10.1993
(73) Patentinhaber: Agfa-Gevaert AG, D-51373 Leverkusen (DE)
(72) Erfinder: Klötzer, Sieghart, Dipl.-Ing., W-5000 Köln 80 (DE); Mücke, Bruno, Dr., W-5060 Bergisch Gladbach 2 (DE)

(56) Entgegenhaltungen:
- EP-A- 0 255 983
- EP-A- 0 476 602
- EP-A- 0 488 601

## Beschreibung

Die Erfindung betrifft ein farbfotografisches Aufzeichnungsmaterial, das auf einem Träger wenigstens eine blauempfindliche, gelbkuppelnde, wenigstens eine grünempfindliche, purpurkuppelnde und wenigstens eine rotempfindliche, blaugrünkuppelnde Silberhalogenidemulsionsschicht sowie übliche Zwischen- und Schutzschichten enthält, wobei die Silberhalogenidkörner wenigstens einer der Silberhalogenidemulsionsschichten zu wenigstens 80 Mol-% aus AgCl und zu höchstens 0,5 Mol-% aus AgI bestehen; der Rest ist AgBr.

Diese Emulsionen sind für ihren Einsatz üblicherweise mit Iridium- undloder Rhodiumsalzen dotiert und chemisch gereift. Materialien, die diese Emulsionen enthalten, werden in kurzen Verarbeitungsprozessen verarbeitet, wobei die Entwicklung in 45 sec abgeschlossen ist.

Diese kurzen Entwicklungsprozesse, wie der Ektacolor RA4-Prozeß, stellen an das zu verarbeitende fotografische Material hohe Qualitätsansprüche. So hat ein etwas zu langsam entwickelndes Material bei leichten Abweichungen des Entwicklungsprozesses von den Standardwerten (Temperaturschwankungen, geringere Aktivität durch Alterung des Entwicklers) nicht zu tolerierende Qualitätsschwankungen bezüglich Empfindlichkeit und Gradation zur Folge.

Aufgabe der Erfindung war es, ein fotografisches Material auszuarbeiten, das diese Mängel nicht aufweist. Das Material muß nach einer relativ kurzen Entwicklungszeit weitgehend entwickelt sein und darf bei längerer Einwirkung des Entwicklers keine Veränderung bezüglich Empfindlichkeit und Gradation aufweisen.

Zur Beurteilung der Entwicklungsgeschwindigkeit wurde das Material im RA4-Prozeß 25 und 45 sec. entwickelt. Die Empfindlichkeitsdifferenz bei Entwicklung von 25 und 45 sec. wurde als Maß für die Entwicklungskinetik definiert. Je geringer die Differenz der Empfindlichkeiten nach diesen beiden Entwicklungszeiten ist, umso besser ist die Entwicklungskinetik.

Es ist bekannt, daß durch die Dotierung der silberchloridreichen Emulsion mit Rhodium-, Iridium-, Ruthenium-, Osmium-, Rhenium- und Cadmiumverbindungen Empfindlichkeit, Gradation, Schleier- und Schwarzschildverhalten verbessert werden können. Durch diese Metalldotierungen wird aber in vielen Fällen die Entwicklungskinetik entscheidend verschlechtert.

Überraschenderweise wurde nun gefunden, daß die durch Metalldotierungen bedingte Verschlechterung der Entwicklungskinetik erheblich verbessert wird, wenn die Emulsion zusätzlich mit Goldverbindungen dotiert wird.

Dies gilt insbesondere für die blauempfindliche, gelbkuppelnde Schicht.

Unter Dotierung wird dabei der Einbau der jeweiligen Metallatome in das Silberhalogenid während der Fällung verstanden. Alle Maßnahmen, die nach der Fällung zur Veränderung der Emulsion vorgenommen werden, werden als Reifung bezeichnet. Metalle aus Metallverbindungen, die während der Reifung zugegeben werden, befinden sich daher nur im Oberflächenbereich der Silberhalogenidkörner.

Gegenstand der Erfindung ist somit ein farbfotografisches Aufzeichnungsmaterial der eingangs genannten Art, bei dem die Silberhalogenidkörner der wenigstens einen Silberhalogenidemulsionsschicht mit wenigstens einer Metallverbindung der Gruppe (a) dotiert sind, wobei (a) die Metalle Rhodium, Iridium, Ruthenium, Rhenium, Osmium und Cadmium umfaßt, dadurch gekennzeichnet, daß diese Silberhalogenidkörner weiterhin mit wenigtens einer Goldverbindung dotiert sind.

Vorzugsweise wird die wenigstens eine blauempfindliche Schicht mit Iridium- und Goldverbindungen dotiert, wobei als Goldverbindungen insbesondere AuCl₃, HAUCl₄ und Na₃Au (S₂O₃)₂ in betracht kommen. Geeignete Osmium-, Rhodium-, Iridium-, Ruthenium-, Rhenium-, Cadmium- und Platinverbindungen sind in EP 336 426, 336 427 und 415 481 beschrieben. Bevorzugte Metallverbindungen werden in den Beispielen genannt.

Vorzugsweise werden die Metalle der Gruppe (a) in einer Gesamtmenge von 10⁻⁹ bis 10⁻³ Mol/Mol Silberhalogenid eingesetzt. Das gleiche gilt für Gold oder Dotierungsmetall.

Die Dotierungsmetallverbindungen der Gruppe (a) und des Goldes können während der Fällung so zugegeben werden, daß sie im Silberhalogenidkristall homogen oder in ausgewählten Phasen des Kristalls verteilt sind. Phasen sind z.B. der Kern und Schalen zwischen Kern und Oberfläche. Sind die Metallverbindungen nur in ausgewählten Phasen verteilt, so können die Verbindungen der Gruppe (a) in der gleichen oder einer anderen Phase als die Goldverbindungen verteilt sein.

Vorzugsweise enthalten alle lichtempfindlichen Silberhalogenidemulsionsschichten erfindungsgemäße Silberhalogenidemulsionen.

Die Silberhalogenidemulsion enthält ein Bindemittel. Als Bindemittel wird vorzugsweise Gelatine verwendet. Diese kann jedoch ganz oder teilweise durch andere synthetische, halbsynthetische oder auch natürlich vorkommende Polymere ersetzt werden. Synthetische Gelatineersatzstoffe sind beispielsweise Polyvinylalkohol, Poly- N-vinylpyrrolidon, Polyacrylamide, Polyacrylsäure und deren Derivate, insbesondere deren Mischpolymerisate.

Natürlich vorkommende Gelatineersatzstoffe sind beispielsweise andere Proteine wie Albumin oder Casein, Cellulose, Zucker, Stärke oder Alginate. Halbsynthetische Gelatineersatzstoffe sind in der Regel modifizierte Naturprodukte. Cellulosederivate wie Hydroxyalkylcellulose, Carboxymethylcellulose und Phthalylcellulose sowie Gelatinederivate, die durch Umsetzung mit Alkylierungs- oder Acylierungsmitteln oder durch Aufpfropfung von polymerisierbaren Monomeren erhalten worden sind, sind Beispiele hierfür.

Die Bindemittel sollen über eine ausreichende Menge an funktionellen Gruppen verfügen, so daß durch Umsetzung mit geeigneten Härtungsmitteln genügend widerstandsfähige Schichten erzeugt werden können. Solche funktionellen Gruppen sind insbesondere Aminogruppen, aber auch Carboxylgruppen, Hydroxylgruppen und aktive Methylengruppen.

Die vorzugsweise verwendete Gelatine kann durch sauren oder alkalischen Aufschluß erhalten sein. Es kann auch oxidierte Gelatine verwendet werden. Die Herstellung solcher Gelatinen wird beispielsweise in The Science and Technology of Gelatine, herausgegeben von A.G. Ward und A. Courts, Academic Press 1977, Seite 295 ff beschrieben. Die jeweils eingesetzte Gelatine soll einen möglichst geringen Gehalt an fotografisch aktiven Verunreinigungen enthalten (Inertgelatine). Gelatinen mit hoher Viskosität und niedriger Quellung sind besonders vorteilhaft.

Das Silberhalogenid ist vorzugsweise AgCl₉₅₋₁₀₀Br₀₋₅.

Es kann sich um überwiegend kompakte Kristalle handeln, die z.B. regulär kubisch oder oktaedrisch sind oder Übergangsformen aufweisen können. Vorzugsweise können aber auch plättchenförmige Kristalle vorliegen, deren durchschnittliches Verhältnis von Durchmesser zu Dicke bevorzugt wenigstens 5:1 ist, wobei der Durchmesser eines Kornes definiert ist als der Durchmesser eines Kreises mit einem Kreisinhalt entsprechend der projizierten Fläche des Kornes. Die Schichten können aber auch tafelförmige Silberhalogenidkristalle aufweisen, bei denen das Verhältnis von Durchmesser zu Dicke wesentlich größer als 5:1 ist, z.B. 12:1 bis 30:1.

Die Silberhalogenidkörner können auch einen mehrfach geschichteten Kornaufbau aufweisen, im einfachsten Fall mit einem inneren und einem äußeren Kornbereich (core/ shell), wobei die Halogenidzusammensetzung und/oder sonstige Modifizierungen, wie z.B. Dotierungen der einzelnen Kornbereiche unterschiedlich sind. Die mittlere Korngröße der Emulsionen liegt vorzugsweise zwischen 0,2 µm und 2,0 µm, die Korngrößenverteilung kann sowohl homo- als auch heterodispers sein. Homodisperse Korngrößenverteilung bedeutet, daß 95 % der Körner nicht mehr als ± 30%. von der mittleren Korngröße abweichen. Die Emulsionen können neben dem Silberhalogenid auch organische Silbersalze enthalten, z.B. Silberbenztriazolat oder Silberbehenat.

Es können zwei oder mehrere Arten von Silberhalogenidemulsionen, die getrennt hergestellt werden, als Mischung verwendet werden.

Die fotografischen Emulsionen können nach verschiedenen Methoden (z.B. P. Glafkides, Chimie et Physique Photographique, Paul Montel, Paris (1967), G.F. Duffin, Photographic Emulsion Chemistry, The Focal Press, London (1966), V.L. Zelikman et al, Making and Coating Photographic Emulsion, The Focal Press, London (1966) aus löslichen Silbersalzen und löslichen Halogeniden hergestellt werden.

Die Fällung des Silberhalogenids erfolgt bevorzugt in Gegenwart des Bindemittels, z.B. der Gelatine und kann im sauren, neutralen oder alkalischen pH-Bereich durchgeführt werden, wobei vorzugsweise Silberhalogenidkomplexbildner zusätzlich verwendet werden. Zu letzteren gehören z.B. Ammoniak, Thioether, Imidazol, Ammoniumthiocyanat oder überschüssiges Halogenid. Die Zusammenführung der wasserlöslichen Silbersalze und der Halogenide erfolgt wahlweise nacheinander nach dem singlejet- oder gleichzeitig nach dem double-jet-Verfahren oder nach beliebiger Kombination beider Verfahren. Bevorzugt wird die Dosierung mit steigenden Zuflußraten, wobei die "kritische" Zufuhrgeschwindigkeit, bei der gerade noch keine Neukeime entstehen, nicht überschritten werden sollte. Der pAg-Bereich kann während der Fällung in weiten Grenzen variieren, vorzugsweise wird das sogenannte pAg-gesteuerte Verfahren benutzt, bei dem ein bestimmter pAg-Wert konstant gehalten oder ein definiertes pAg-Profil während der Fällung durchfahren wird. Neben der bevorzugten Fällung bei Halogenidüberschuß ist aber auch die sogenannte inverse Fällung bei Silberionenüberschluß möglich. Außer durch Fällung können die Silberhalogenidkristalle auch durch physikalische Reifung (Ostwaldreifung), in Gegenwart von überschüssigem Halogenid und/oder Silberhalogenidkomplexierungsmittel wachsen. Das Wachstum der Emulsionskörner kann sogar überwiegend durch Ostwaldreifung erfolgen, wobei vorzugsweise eine feinkörnige, sogenannte Lippmann-Emulsion, mit einer schwerer löslichen Emulsion gemischt und auf letzterer umgelöst wird.

Ferner kann die Fällung auch in Gegenwart von Sensibilisierungsfarbstoffen erfolgen. Komplexierungsmittel und/oder Farbstoffe lassen sich zu jedem beliebigen Zeitpunkt unwirksam machen, z.B. durch Änderung des pH-Wertes oder durch eine oxidative Behandlung.

Nach abgeschlossener Kristallbildung oder auch schon zu einem früheren Zeitpunkt werden die löslichen Salze aus der Emulsion entfernt, z.B. durch Nudeln und Waschen, durch Flocken und Waschen, durch Ultrafiltration oder durch Ionenaustauscher.

Die Silberhalogenidemulsion wird im allgemeinen einer chemischen Sensibilisierung unter definierten Bedingungen - pH, pAg, Temperatur, Gelatine-, Silberhalogenid- und Sensibilisatorkonzentration - bis zum Erreichen des Empfindlichkeits- und Schleieroptimums unterworfen. Die Verfahrensweise ist z.B. bei H. Frieser "Die Grundlagen der Photographischen Prozesse mit Silberhalogeniden" Seite 675-734, Akademische Verlagsgesellschaft (1968) beschrieben.

Dabei kann die chemische Sensibilisierung unter Zusatz von Verbindungen von Schwefel, Selen, Tellur und/oder Verbindungen der Metalle der I. und VIII. Nebengruppe des Periodensystems (z.B. Gold, Platin, Palladium, Iridium) erfolgen. Geeignete Schwefelverbindungen sind z.B. Thiosulfate und Thiosulfonate. Weiterhin können Thiocyanatverbindungen, oberflächenaktive Verbindungen, wie Thioether, heterocyclische Stickstoffverbindungen (z.B. Imidazole, Azaindene) oder auch spektrale Sensibilisatoren (beschrieben z.B. bei F. Hamer "The Cyanine Dyes and Related Compounds", 1964, bzw. Ullmanns Encyclopädie der technischen Chemie, 4. Auflage, Bd. 18, S. 431 ff. und Research Disclosure 17643 (Dez. 1978), Kapitel III) zugegeben werden. Ersatzweise oder zusätzlich kann eine Reduktionssensibilisierung unter Zugabe von Reduktionsmitteln (Zinn-II-Salze, Amine, Hydrazinderivate, Aminoborane, Silane, Formamidinsulfinsäure) durch Wasserstoff, durch niedrigen pAg (z.B. kleiner 5) und/oder hohen pH (z.B. über 8) durchgeführt werden.

Die fotografischen Emulsionen können Verbindungen zur Verhinderung der Schleierbildung oder zur Stabilisierung der fotografischen Funktion während der Produktion, der Lagerung oder der fotografischen Verarbeitung enthalten.

Besonders geeignet sind Azaindene, vorzugsweise Tetra- und Pentaazaindene, insbesondere solche, die mit Hydroxyl- oder Aminogruppen substituiert sind. Derartige Verbindungen sind z.B. von Birr, Z. Wiss. Phot. 47 (1952), S. 2-58 beschrieben worden. Weiter können als Antischleiermittel Salze von Metallen wie Quecksilber oder Cadmium, aromatische Sulfon- oder Sulfinsäuren wie Benzolsulfinsäure, oder stickstoffhaltige Heterocyclen wie Nitrobenzimidazol, Nitroindazol, gegebenenfalls substituierte Benztriazole oder Benzthiazoliumsalze eingesetzt werden. Besonders geeignet sind Mercaptogruppen enthaltende Heterocyclen, z.B. Mercaptobenzthiazole, Mercaptobenzimidazole, Mercaptotetrazole, Mercaptothiadiazole, Mercaptopyrimidine, wobei diese Mercaptoazole auch eine wasserlöslichmachende Gruppe, z.B. eine Carboxylgruppe oder Sulfogruppe, enthalten können. Weitere geeignete Verbindungen sind in Research Disclosure 17643 (Dez. 1978), Kapitel VI, veröffentlicht.

Die Stabilisatoren können den Silberhalogenidemulsionen vor, während oder nach deren Reifung zugesetzt werden. Selbstverständlich kann man die Verbindungen auch anderen fotografischen Schichten, die einer Halogensilberschicht zugeordnet sind, zusetzen.

Es können auch Mischungen aus zwei oder mehreren der genannten Verbindungen eingesetzt werden.

Die fotografischen Emulsionsschichten oder andere hydrophile Kolloidschichten des erfindungsgemäß hergestellten lichtempfindlichen Materials können oberflächenaktive Mittel für verschiedene Zwecke enthalten, wie Überzugshilfen, zur Verhinderung der elektrischen Aufladung, zur Verbesserung der Gleiteigenschaften, zum Emulgieren der Dispersion, zur Verhinderung der Adhäsion und zur Verbesserung der fotografischen Charakteristika (z.B. Entwicklungsbeschleunigung, hoher Kontrast, Sensibilisierung usw.). Neben natürlichen oberflächenaktiven Verbindungen, z.B. Saponin, finden hauptsächlich synthetische oberflächenaktive Verbindungen (Tenside) Verwendung: nicht-ionische Tenside, z.B. Alkylenoxidverbindungen, Glycerinverbindungen oder Glycidolverbindungen, kationische Tenside, z.B. höhere Alkylamine, quartäre Ammoniumsalze, Pyridinverbindungen und andere heterocyclische Verbindungen, Sulfoniumverbindungen oder Phosphoniumverbindungen, anionische Tenside, enthaltend eine Säuregruppe, z.B. Carbonsäure-, Sulfonsäure-, eine Phosphorsäure-, Schwefelsäureester- oder Phosphorsäureestergruppe, ampholytische Tenside, z.B. Aminosäure- und Aminosulfonsäureverbindungen sowie Schwefel- oder Phosphorsäureester eines Aminoalkohols.

Die fotografischen Emulsionen können unter Verwendung von Methinfarbstoffen oder anderen Farbstoffen spektral sensibilisiert werden. Besonders geeignete Farbstoffe sind Cyaninfarbstoffe, Merocyaninfarbstoffe und komplexe Merocyaninfarbstoffe.

Eine Übersicht über die als Spektralsensibilisatoren geeigneten Polymethinfarbstoffe, deren geeignete Kombinationen und supersensibilisierend wirkenden Kombinationen enthält Research Disclosure 17643 (Dez. 1978),Kapitel IV.

Insbesondere sind die folgenden Farbstoffe - geordnet nach Spektralgebieten - geeignet:
1, als Rotsensibilisatoren
   9-Ethylcarbocyanine mit Benzthiazol, Benzselenazol oder Naphthothiazol als basische Endgruppen, die in 5- undloder 6-Stellung durch Halogen, Methyl, Methoxy, Carbalkoxy, Aryl substituiert sein können sowie 9-Ethyl-naphthoxathia- bzw. -selencarbocyanine und 9-Ethyl-naphthothiaoxa- bzw. -benzimidazocarbocyanine, vorausgesetzt, daß die Farbstoffe mindestens eine Sulfoalkylgruppe am heterocyclischen Stickstoff tragen.
2. als Grünsensibilisatoren
   9-Ethylcarbocyanine mit Benzoxazol, Naphthoxazol oder einem Benzoxazol und einem Benzthiazol als basische Endgruppen sowie Benzimidazocarbocyanine, die ebenfalls weiter substituiert sein können und ebenfalls mindestens eine Sulfoalkylgruppe am heterocyclischen Stickstoff enthalten müssen.
3. als Blausensibilisatoren
   symmetrische oder asymmetrische Benzimidazo-, Oxa-, Thia- oder Selenacyanine mit mindestens einer Sulfoalkylgruppe am heterocyclischen Stickstoff und gegebenenfalls weiteren Substituenten am aromatischen Kern, sowie Apomerocyanine mit einer Rhodaningruppe.

Den unterschiedlich sensibilisierten Emulsionsschichten werden nicht diffundierende monomere oder polymere Farbkuppler zugeordnet, und zwar den rotempfindlichen Schichten Blaugrünkuppler, den grünempfindlichen Schichten Purpurkuppler und den blauempfindlichen Schichten Gelbkuppler.

Das Material kann weiterhin von Kupplern verschiedene Verbindungen enthalten, die beispielsweise einen Entwicklungsinhibitor, einen Entwicklungsbeschleuniger, einen Bleichbeschleuniger, einen Entwickler, ein Silberhalogenidlösungsmittel, ein Schleiermittel oder ein Antischleiermittel in Freiheit setzen können, beispielsweise sogenannte DIR-Hydrochinone und andere Verbindungen, wie sie beispielsweise in US-A-4 636 546, 4 345 024, 4 684 604 und in DE-A-31 45 640, 25 15 213, 24 47 079 und in EP-A-198 438 beschrieben sind. Diese Verbindungen erfüllen die gleiche Funktion wie die DIR-, DAR- oder FAR-Kuppler, außer daß sie keine Kupplungsprodukte bilden.

Hochmolekulare Farbkuppler sind beispielsweise in DE-C-1 297 417, DE-A-24 07 569, DE-A-31 48 125, DE-A-32 17 200, DE-A-33 20 079, DE-A-33 24 932, DE-A-33 31 743, DE-A-33 40 376, EP-A-27 284, US-A-4 080 211 beschrieben. Die hochmolekularen Farbkuppler werden in der Regel durch Polymerisation von ethylenisch ungesättigten monomeren Farbkupplern hergestellt. Sie können aber auch durch Polyaddition oder Polykondensation erhalten werden.

Die Einarbeitung der Kuppler oder anderer Verbindungen in Silberhalogenidemulsionsschichten kann in der Weise erfolgen, daß zunächst von der betreffenden Verbindung eine Lösung, eine Dispersion oder eine Emulsion hergestellt und dann der Gießlösung für die betreffende Schicht zugefügt wird. Die Auswahl des geeigneten Lösungs- oder Dispersionsmittels hängt von der jeweiligen Löslichkeit der Verbindung ab.

Methoden zum Einbringen von in Wasser im wesentlichen unlöslichen Verbindungen durch Mahlverfahren sind beispielsweise in DE-A-26 09 741 und DE-A-26 09 742 beschrieben.

Hydrophobe Verbindungen können auch unter Verwendung von hochsiedenden Lösungsmitteln, sogenannten Ölbildnern, in die Gießlösung eingebracht werden. Entsprechende Methoden sind beispielsweise in US-A-2 322 027, US-A-2 801 170, US-A-2 801 171 und EP-A-O 043 037 beschrieben.

Anstelle der hochsiedenden Lösungsmitteln können Oligomere oder Polymere, sogenannte polymere Ölbildner Verwendung finden.

Die Verbindungen können auch in Form beladener Latices in die Gießlösung eingebracht werden. Verwiesen wird beispielsweise auf DE-A-25 41 230, DE-A-25 41 274, DE-A-28 35 856, EP-A-0 014 921, EP-A-0 069 671, EP-A-0 130 115, US-A-4 291 113.

Die diffusionsfeste Einlagerung anionischer wasserlöslicher Verbindungen (z.B. von Farbstoffen) kann auch mit Hilfe von kationischen Polymeren, sogenannten Beizenpolymeren erfolgen.

Geeignete Ölbildner sind z.B. Phthalsäurealkylester, Phosphonsäureester, Phosphorsäureester, Citronensäureester, Benzoesäureester, Amide, Fettsäureester, Trimesinsäureester, Alkohole, Phenole, Anilinderivate und Kohlenwasserstoffe.

Beispiele für geeignete Ölbildner sind Dibutylphthalat, Dicyclohexylphthalat, Di-2-ethylhexylphthalat, Decylphthalat, Triphenylphosphat, Tricresylphosphat, 2-Ethylhexyldiphenylphosphat, Tricyclohexylphosphat, Tri-2-ethylhexylphosphat, Tridecylphosphat, Tributoxyethylphosphat, Trichlorpropylphosphat, Di-2-ethylhexylphenylphosphat, 2-Ethylhexylbenzoat, Dodecylbenzoat, 2-Ethylhexyl-p-hydroxybenzoat, Diethyldodecanamid, N-Tetradecylpyrrolidon, Isostearylalkohol, 2,4-Di-t-amylphenol, Dioctylacelat, Glycerintributyrat, Isostearyllactat, Trioctylcitrat, N,N-Dibutyl-2-butoxy-5-t-octylanilin, Paraffin, Dodecylbenzol und Diisopropylnaphthalin.

Jede der unterschiedlich sensibilisierten, lichtempfindlichen Schichten kann aus einer einzigen Schicht bestehen oder auch zwei oder mehr Silberhalogenidemulsionsteilschichten umfassen (DE-C-1 121 470). Dabei sind rotempfindliche Silberhalogenidemulsionsschichten dem Schichtträger häufig näher angeordnet als grünempfindliche Silberhalogenidemulsionsschichten und diese wiederum näher als blauempfindliche, wobei sich im allgemeinen zwischen grünempfindlichen Schichten und blauempfindlichen Schichten eine nicht lichtempfindliche gelbe Filterschicht befindet.

Bei geeignet geringer Eigenempfindlichkeit der grün- bzw. rotempfindlichen Schichten kann man unter Verzicht auf die Gelbfilterschicht andere Schichtanordnungen wählen, bei denen auf den Träger z.B. die blauempfindlichen, dann die rotempfindlichen und schließlich die grünempfindlichen Schichten folgen.

Die in der Regel zwischen Schichten unterschiedlicher Spektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Liegen mehrere Teilschichten gleicher spektraler Sensibilisierung vor, so können sich diese hinsichtlich ihrer Zusammensetzung, insbesondere was Art und Menge der Silberhalogenidkörnchen betrifft unterscheiden. Im allgemeinen wird die Teilschicht mit höherer Empfindlichkeit von Träger entfernter angeordnet sein als die Teilschicht mit geringerer Empfindlichkeit. Teilschichten gleicher spektraler Sensibilisierung können zueinander benachbart oder durch andere Schichten, z.B. durch Schichten anderer spektraler Sensibilisierung getrennt sein. So können z.B. alle hochempfindlichen und alle niedrigempfindlichen Schichten jeweils zu einem Schichtpaket zusammengefaßt sein (DE-A-19 58 709, DE-A-25 30 645, DE-A-26 22 922).

Das fotografische Material kann weiterhin UV-Licht absorbierende Verbindungen, Weißtöner, Abstandshalter, Filterfarbstoffe, Formalinfänger, Lichtschutzmittel, Antioxidantien, D_{Min}-Farbstoffe, Zusätze zur Verbesserung der Farbstoff-, Kuppler- und Weißenstabilisierung sowie zur Verringerung des Farbschleiers, Weichmacher (Latices), Biocide und anderes enthalten.

UV-Licht absorbierende Verbindungen sollen einerseits die Bildfarbstoffe vor dem Ausbleichen durch UV-reiches Tageslicht schützen und andererseits als Filterfarbstoffe das UV-Licht im Tageslicht bei der Belichtung absorbieren und so die Farbwiedergabe eines Films verbessern.

Die Schichten des fotografischen Materials können mit den üblichen Härtungsmitteln gehärtet werden. Geeignete Härtungsmittel sind z.B. Formaldehyd, Glutaraldehyd und ähnliche Aldehydverbindungen, Diacetyl, Cyclopentadion und ähnliche Ketonverbindungen, Bis-(2-chlorethylharnstoff), 2-Hydroxy-4,6-dichlor-1,3,5-triazin und andere Verbindungen, die reaktives Halogen enthalten (US-A-3 288 775, US-A-2 732 303, GB-A-974 723 und GB-A-1 167 207), Divinylsulfonverbindungen, 5-Acetyl-1,3-di-acryloylhexahydro-1,3,5-triazin und andere Verbindungen, die eine reaktive Olefinbindung enthalten (US-A-3 635 718, US-A-3 232 763 und GB-A-994 869); N-Hydroxymethylphthalimid und andere N-Methylolverbindungen (US-A-2 732 316 und US-A-2 586 168); Isocyanate (US-A-3 103 437); Aziridinverbindungen (US-A-3 017 280 und US-A-2 983 611); Säurederivate (US-A-2 725 294 und US-A-2 725 295); Verbindungen vom Carbodiimidtyp (US-A-3 100 704); Carbamoylpyridiniumsalze (DE-A-22 25 230 und DE-A-24 39 551); Carbamoyloxypyridiniumverbindungen (DE-A-24 08 814); Verbindungen mit einer Phosphor-Halogen-Bindung (JP-A-113 929/83); N-Carbonyloximid-Verbindungen (JP-A-43353/81); N-Sulfonyloximido-Verbindungen (US-A-4 111 926), Dihydrochinolinverbindungen (US-A-4 013 468), Z-Sulfonyloxypyridiniumsalze (JP-A-110 762/81), Formamidiniumsalze (EP-A-0 162 308), Verbindungen mit zwei oder mehr N-Acyloximino-Gruppen (US-A-4 052 373), Epoxyverbindungen (US-A-3 091 537), Verbindungen vom Isoxazoltyp (US-A-3 321 313 und US-A-3 543 292); Halogencarboxyaldehyde, wie Mucochlorsäure; Dioxanderivate, wie Dihydroxydioxan und Di-chlordioxan; und anorganische Härter, wie Chromalaun und Zirkonsulfat,

Die Härtung kann in bekannter Weise dadurch bewirkt werden, daß das Härtungsmittel der Gießlösung für die zu härtende Schicht zugesetzt wird, oder dadurch, daß die zu härtende Schicht mit einer Schicht überschichtet wird, die ein diffusionsfähiges Härtungsmittel enthält.

Unter den aufgeführten Klassen gibt es langsam wirkende und schnell wirkende Härtungsmittel sowie sogenannte Soforthärter, die besonders vorteilhaft sind. Unter Soforthärtern werden Verbindungen verstanden, die geeignete Bindemittel so vernetzen, daß unmittelbar nach Beguß, spätestens nach 24 Stunden, vorzugsweise spätestens nach 8 Stunden die Härtung so weit abgeschlossen ist, daß keine weitere durch die Vernetzungsreaktion bedingte Änderung der Sensitometrie und der Quellung des Schichtverbandes auftritt. Unter Quellung wird die Differenz von Naßschichtdicke und Trockenschichtdicke bei der wäßrigen Verarbeitung des Films verstanden (Photogr. Sci., Eng. 8 (1964), 275; Photogr. Sci. Eng. (1972), 449).

Bei diesen mit Gelatine sehr schnell reagierenden Härtungsmitteln handelt es sich z.B. um Carbamoylpyridiniumsalze, die mit freien Carboxylgruppen der Gelatine zu reagieren vermögen, so daß letztere mit freien Aminogruppen der Gelatine unter Ausbildung von Peptidbindungen und Vernetzung der Gelatine reagieren.

Farbfotografische Negativmaterialien werden üblicherweise durch Entwickeln, Bleichen, Fixieren und Wässern oder durch Entwickeln, Bleichen, Fixieren und Stabilisieren ohne nachfolgende Wässerung verarbeitet, wobei Bleichen und Fixieren zu einem Verarbeitungsschritt zusammengefaßt sein können. Als Farbentwicklerverbindung lassen sich sämtliche Entwicklerverbindungen verwenden, die die Fähigkeit besitzen, in Form ihres Oxidationsproduktes mit Farbkupplern zu Azomethin- bzw. Indophenolfarbstoffen zu reagieren. Geeignete Farbentwicklerverbindungen sind aromatische, mindestens eine primäre Aminogruppe enthaltende Verbindungen vom p-Phenylendiamintyp, beispielsweise N,N-Dialkyl-p-phenylendiamine wie N,N-Diethyl-p-phenylendiamin, 1-(N-Ethyl-N-methansulfonamidoethyl)-3-methyl-p-phenylendiamin, 1-(N-Ethyl-N-hydroxyethyl)-3-methyl-p-phenylendiamin und 1-(N-Ethyl-N-methoxyethyl)-3-methyl-p-phenylendiamin. Weitere brauchbare Farbentwickler sind beispielsweise in J. Amer. Chem. Soc. 73, 3106 (1951) und G. Haist, Modern Photographic Processing, 1979, John Wiley and Sons, New York, Seite 545 ff. beschrieben.

Nach der Farbentwicklung kann ein saures Stoppbad oder eine Wässerung folgen.

Üblicherweise wird das Material unmittelbar nach der Farbentwicklung gebleicht und fixiert. Als Bleichmittel können z.B. Fe(III)-Salze und Fe(III)-Komplexsalze wie Ferricyanide, Dichromate, wasserlösliche Kobaltkomplexe verwendet werden. Besonders bevorzugt sind Eisen-(III)-Komplexe von Aminopolycarbonsäuren, insbesondere z.B. von Ethylendiamintetraessigsäure, Propylendiamintetraessigsäure, Diethylentriaminpentaessigsäure, Nitrilotriessigsäure, Iminodiessigsäure, N-Hydroxyethyl-ethylendiamintriessigsäure, Alkyliminodicarbonsäuren und von entsprechenden Phosphonsäuren. Geeignete als Bleichmittel sind weiterhin Persulfate und Peroxide, z.B. Wasserstoffperoxid.

Auf das Bleichfixierbad oder Fixierbad folgt meist eine Wässerung, die als Gegenstromwässerung ausgeführt ist oder aus mehreren Tanks mit eigener Wasserzufuhr besteht.

Günstige Ergebnisse können bei Verwendung eines darauf folgenden Schlußbades, das keinen oder nur wenig Formaldehyd enthält, erhalten werden.

Die Wässerung kann aber durch ein Stabilisierbad vollständig ersetzt werden, das üblicherweise im Gegenstrom geführt wird. Dieses Stabilisierbad übernimmt bei Formaldehydzusatz auch die Funktion eines Schlußbades.

Die erfindungsgemäßen Materialien werden insbesondere nach einem Kurzzeitprozeß, wie dem Ektacolor RA4-Prozeß verarbeitet.

### Beispiel 1

### Herstellung der Emulsion EM-1

Es werden die folgenden Lösungen jeweils mit demineralisiertem Wasser angesetzt:

| | | |
|---|---|---|
| Lösung 1: | 400 ml | Wasser |
| | 30 g | Gelatine |
| | | |
| Lösung 2: | 400 ml | Wasser |
| | 73 g | NaCl |
| | 1,2 g | KBr |
| | | |
| Lösung 3: | 400 ml | Wasser |
| | 170 g | AgNO₃ |

Lösungen 2 und 3 werden bei 50°C im Laufe von 120 Minuten bei einem pAg von 7,7 gleichzeitig unter intensivem Rühren zur Lösung 1 gegeben. Es wird eine AgCl_{99,5}Br_{0,5}-emulsion mit einem mittleren Teilchendurchmesser von 0,8 µm erhalten. Das Gelatine/AgNO₃-Gewichtsverhältnis beträgt 0,18, Die Emulsion wird in bekannter Weise geflockt, gewaschen und unter Gelatinezugabe redispergiert, so daß das Gelatine/AgNO₃-Verhältnis schließlich 1,0 beträgt. Die Emulsion enthält pro kg 1 Mol Silberhalogenid. Anschließend wird bei einem pH von 4,5 mit 3,5 µMol Goldchlorid pro Mol Silber und 1,5 µMol Natriumthiosulfat/Mol Silber gereift. Nach der chemischen Reifung wird die Emulsion (Silberhalogenidzusammensetzung AgCl_{0,99}Br_{0,01}) für den blauen Spektralbereich sensibilisiert und stabilisiert.

Anschließend wird die oben beschriebene Emulsion mit einer Lösung des Gelbkupplers der Formel und des Weißkupplers der Formel in Trikresylphosphat versetzt und auf einen Schichtträger aus beidseitig mit Polyethylen beschichtetem Papier aufgetragen.

Die Schicht enthält pro m²
0,63 g AgCl_{99,5}Br_{0,5}
1,38 g Gelatine
0,95 g Gelbkuppler
0,2 g Weißkuppler
0,29 g Trikresylphosphat
Über diese Schicht wird eine Schutzschicht aus 0,2 g Gelatine und 0,3 g Härtungsmittel der Formel pro m² gegossen. Das Material wird bildmäßig belichtet und nach dem Ektacolor RA4-Prozeß verarbeitet.

### Beispiel 2

### Herstellung der Emulsion EM-2

Die Emulsion EM-2 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,026 mg | RhCl₃ |

### Beispiel 3

### Herstellung der Emulsion EM-3

Die Emulsion EM-3 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,056 mg | K₂IrCl₆ |

### Beispiel 4

### Herstellung der Emulsion EM-4

Die Emulsion EM-4 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,065 mg | PtCl₄ |

### Beispiel 5

### Herstellung der Emulsion EM-5

Die Emulsion EM-5 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,062 mg | HAuCl₄ |

### Beispiel 6

### Herstellung der Emulsion EM-6

Die Emulsion EM-6 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,034 mg | K₂IrCl₆ |
| | 0,010 mg | RhCl₃ |

### Beispiel 7

### Herstellung der Emulsion EM-7

Die Emulsion EM-7 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,026 mg | RhCl₃ |
| | 0,060 mg | HAuCl₄ |

### Beispiel 8

### Herstellung der Emulsion EM-8

Die Emulsion EM-8 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,056 mg | K₂IrCl₆ |
| | 0,060 mg | HAuCl₄ |

### Beispiel 9

### Herstellung der Emulsion EM-9

Die Emulsion EM-9 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,056 mg | K₂IrCl₆ |
| | 0,050 mg | PtCl₄ |

### Beispiel 10

### Herstellung der Emulsion EM-10

Die Emulsion EM-10 wird hergestellt und verarbeitet wie in Beispiel 1 beschrieben, jedoch mit der Änderung, daß die Lösung 2 die folgende Zusammensetzung aufweist:

| | | |
|---|---|---|
| Lösung 2: | 400 ml | Wasser |
| | 73 g | NaCl |
| | 1,2 g | KBr |
| | 0,034 mg | K₂IrCl₆ |
| | 0,010 mg | RhCl₃ |
| | 0,060 mg | HAuCl₄ |

Aus der Tabelle 1 ist zu ersehen, daß die Emulsionen aus den erfindungsgemäßen Beispielen (EM-7, EM-8 und EM-10) eine eindeutig höhere Empfindlichkeit aufweisen, als die Vergleichsemulsionen EM-1 bis EM-6 und EM-9.

In der nachfolgenden Tabelle 2 sind die Differenzen der Empfindlichkeiten und Gradationen, gebildet aus den Entwicklungszeiten von 25 und 45 sec. im RA4-Prozeß, zusammengestellt,

**Tabelle 2**

| Emulsion | Diff.Empfindlichkeit log I·t | Diff. Gradation |
|---|---|---|
| EM-1 Vergleich | 0,200 | 1,5 |
| EM-2 Vergleich | 0,230 | 2,2 |
| EM-3 Vergleich | 0,250 | 2,0 |
| EM-4 Vergleich | 0,220 | 1,7 |
| EM-5 Vergleich | 0,190 | 1,4 |
| EM-6 Vergleich | 0,240 | 2,0 |
| EM-7 Erfindung | 0,050 | 0,6 |
| EM-8 Erfindung | 0,060 | 1,0 |
| EM-9 Vergleich | 0,080 | 0,8 |
| EM-10 Erfindung | 0,065 | 0,7 |

Aus der Tabelle ist deutlich die bessere Entwicklungskinetik der erfindungsgemäßen Emulsionen zu ersehen, die hier durch die geringeren Empfindlichkeits- und Gradationsdifferenzen dokumentiert sind.

### Beispiel 11

Ein farbfotografisches Aufzeichnungsmaterial wurde hergestellt, indem auf einen Schichtträger aus beidseitig mit Polyethylen beschichtetem Papier die folgenden Schichten in der angegebenen Reihenfolge aufgetragen wurden, Die Mengenangaben beziehen sich jeweils auf 1 m². Für den Silberhalogenidauftrag werden die entsprechenden Mengen AgNO₃ angegeben.

### Schichtaufbau 1

1. Schicht (Substratschicht):
   0,3 g Gelatine
2. Schicht (blauempfindliche Schicht):
   blauempfindliche Silberhalogenidemulsion EM-3 aus 0,63 g AgNO₃ mit
   1,38 g Gelatine
   0,95 g Gelbkuppler gemäß Beispiel 1
   0,29 g Trikresylphosphat (TKP)
3. Schicht (Zwischenschicht):
   1,1 g Gelatine
   0,06 g 2,5-Dioctylhydrochinon
   0,06 g Dibutylphthalat (DBP)
4. Schicht (grünempfindliche Schicht)
   grünsensibilisierte Silberhalogenidemulsion (99,5 Mol-%. AgCl, 0,5 Mol-% AgBr, mittlerer Korndurchmesser 0,4 µm, mit 1x10⁻⁷ Mol K₄IrCl₆/Mol Silberhalogenid dotiert)
   aus 0,45 g AgNO₃ mit
   1,08 g Gelatine
   0,45 g Purpurkuppler (s. nachstehende Formel)
   0,08 g 2,5-Dioctylhydrochinon
   0,5 g DBP
   0,4 g TKP
5. Schicht (UV-Schutzschicht)
   1,15 g Gelatine
   0,6 g UV-Absorber der Formel
   0,045 g 2,5-Dioctylhydrochinon
   0,3 g TKP
6. Schicht (rotempfindliche Schicht)
   rotsensibilisierte Silberhalogenidemulsion (99,5 Mol-% AgCl, 0,5 Mol-% AgBr, mittlerer Korndurchmesser 0,4 µm, mit 1x10⁻⁷ Mol K₄IrCl₆/Mol Silberhalogenid dotiert)
   aus 0,3 g AgNO₃ mit
   0,75 g Gelatine
   0,36 g Blaugrünkuppler (s. nachstehende Formel)
   0,36 g TKP
7. Schicht (UV-Schutzschicht)
   0,35 g Gelatine
   0,15 g UV-Absorber wie 5. Schicht
   0,075 g TKP
8. Schicht (Schutzschicht)
   0,9 g Gelatine
   0,3 g Härtungsittel der Formel

### Schichtaufbau 2

Wie Schichtaufbau 1, jedoch in der 2. Schicht Emulsion EM-8 in der gleichen Menge AgNO₃.

Die nachfolgende Tabelle 3 enthält die relevanten sensitometrischen Daten der Schichtaufbauten 1 und 2. Es ist zu ersehen, daß die erfindungsgemäße Emulsion EM-8 im Vergleich zu EM-3 die deutlich bessere Entwicklungskinetik aufweist.

Als Farbkuppler wurden folgende Verbindungen verwendet:

### Purpurkuppler:

### Blaugrünkuppler

## Patentansprüche

1. Farbfotografisches Silberhalogenidmaterial mit einem Träger und auf dem Träger aufgebracht wenigstens einer blauempfindlichen, gelbkuppelnden Silberhalogenidemulsionsschicht, wenigstens einer grünempfindlichen, purpurkuppelnden Silberhalogenidemulsionsschicht, wenigstens einer rotempfindlichen, blaugrünkuppelnden Silberhalogenidemulsionsschicht, sowie üblichen Zwischen- und Schutzschichten, wobei die Silberhalogenidkörner wenigstens einer der Silberhalogenidemulsionsschichten zu wenigstens 80 Mol-% aus AgCl und zu höchstens 0,5 Mol-% aus AgI bestehen und mit wenigstens einer Metallverbindung der Gruppe (a) dotiert sind, wobei (a) die Metalle Rhodium, Iridium, Ruthenium, Rhenium, Osmium und Cadmium umfaßt, dadurch gekennzeichnet, daß diese Silberhalogenidkörner weiterhin mit wenigstens einer Goldverbindung dotiert sind.

2. Farbfotografisches Silberhalogenidmaterial nach Anspruch 1, dadurch gekennzeichnet, daß die Silberhalogenidkörner aller Silberhalogenidemulsionsschichten zu wenigstens 80 Mol-% aus AgCl und zu höchstens 0,5 Mol-% aus AgI bestehen.

3. Farbfotografisches Silberhalogenidmaterial nach Anspruch 1, dadurch gekennzeichnet, daß die mit Gold- und Metallverbindungen der Gruppe (a) dotierte Silberhalogenidemulsion eine AgCl₉₅₋₁₀₀Br₀₋₅-Emulsion ist.

4. Farbfotografisches Silberhalogenidmaterial nach Anspruch 1, dadurch gekennzeichnet, daß die Silberhalogenidemulsion aller Silberhalogenidemulsionsschichten AgCl₉₅₋₁₀₀Br₀₋₅-Emulsionen sind.

5. Farbfotografisches Silberhalogenidmaterial nach Anspruch 1, dadurch gekennzeichnet, daß die mit Gold- und Metallverbindungen der Gruppen (a) dotierte Silberhalogenidemulsion gold- und schwefelgereift ist.

6. Farbfotografisches Silberhalogenidmaterial nach Anspruch 1, dadurch gekennzeichnet, daß die mit Gold- und Metallverbindungen der Gruppe (a) dotierte Silberhalogenidemulsion für den blauen Spektralbereich sensibilisiert ist.

7. Farbfotografisches Silberhalogenidmaterial nach Anspruch 1, dadurch gekennzeichnet, daß die Silberhalogenidemulsionen aller Silberhalogenidemulsionsschichten mit Gold- und Metallverbindungen der Gruppe (a) dotiert sowie gold- und schwefelgereift sind.

8. Farbfotografisches Silberhalogenidmaterial nach Anspruch 1, dadurch gekennzeichnet, daß die Silberhalogenidkörner aller Silberhalogenidemulsionsschichten die Zusammensetzung AgCl₉₅₋₁₀₀Br₀₋₅ aufweisen, mit einer Iridiumverbindung dotiert und schwefel- und goldgereift sind und daß wenigstens die Silberhalogenidkörner der wenigstens einen blauempfindlichen, gelbkuppelnden Silberhalogenidemulsionsschicht zusätzlich mit einer Goldverbindung dotiert sind.

## Claims

1. A silver halide material for colour photography, comprising a substrate, at least one blue-sensitive yellow-coupling silver halide emulsion layer, at least one green-sensitive, magenta-coupling silver halide emulsion layer, and at least one red-sensitive, cyan coupling silver halide emulsion layer applied to the substrate and conventional intermediate and protective layers, the silver halide grains in at least one of the silver halide emulsion layers comprising not less than 80 mol-% AgCl and not more than 0.5 mol-% AgI and being doped with at least one compound of a metal in the group (a), where (a) comprises the metals rhodium, iridium, ruthenium, rhenium, osmium and cadmium, characterised in that the silver halide grains are also doped with at least one gold compound.

2. A silver halide material for colour photography according to claim 1, characterised in that the silver halide grains in all the layers of silver halide emulsion contain not less than 80 mol-% AgCl and not more than 0.5 mol-% AgI.

3. A silver halide material for colour photography according to claim 1, characterised in that the silver halide emulsion doped with compounds of gold and metals in group (a) is an AgC1₉₅₋₁₀₀Br₀₋₅ emulsion.

4. A silver halide material for colour photography according to claim 1, characterised in that all the silver halide emulsion layers are AgCl₉₅₋₁₀₀Br₀₋₅ emulsions.

5. A silver halide material for colour photography according to claim 1, characterised in that the silver halide emulsion doped with compounds of gold and metals in group (a) is matured with gold and sulphur.

6. A silver halide material for colour photography according to claim 1, characterised in that the silver halide emulsion doped with compounds of gold and metals in group (a) is sensitised for the blue spectral range.

7. A silver halide material for colour photography according to claim 1, characterised in that the silver halide emulsions in all the silver halide emulsion layers are doped with compounds of gold and metals in group (a) and matured with gold and sulphur.

8. A silver halide material for colour photography according to claim 1, characterised in that the silver halide grains in all the silver halide emulsion layers have the composition AgCl₉₅₋₁₀₀Br₀₋₅, are doped with an iridium compound and matured with sulphur and gold, and at least the silver halide grains in the at least one blue-sensitive yellow-coupling silver halide emulsion layer are additionally doped with a gold compound.

## Revendications

1. Matériau comportant de l'halogénure d'argent pour photographie en couleur, ce matériau comportant un support et, appliqué sur le support, au moins une couche d'émulsion d'halogénure d'argent sensible au bleu et couplant pour du jaune, au moins une couche d'émulsion d'halogénure d'argent sensible au vert et couplant pour du pourpre, au moins une couche d'émulsion d'halogénure d'argent sensible au rouge et couplant pour du bleu-vert, ainsi que des couches intermédiaires et protectrices usuelles, les grains d'halogénure d'argent d'au moins l'une des couches d'émulsion d'halogénure d'argent consistant pour au moins 80 mol % en Agcl et pour un maximum de 0,05 mol % en AgI, et étant additionné ou dopé par un composé de métal du groupe (a), le groupe ou ensemble (a) comprenant les métaux rhodium, iridium, ruthénium, osmium et cadmium, matériau caractérisé en ce que ces grains d'halogénure d'argent sont en outre dopés par au moins un composé de l'or.

2. Matériau comportant de l'halogénure d'argent pour photographie en couleur selon la revendication 1, caractérisé en ce que les grains d'halogénure d'argent de toutes les couches d'émulsion d'halogénure d'argent consiste pour au moins 80 mol % en AgCl et pour un maximum de 0,5 mol % en AgI.

3. Matériau comportant de l'halogénure d'argent pour photographie en couleur selon la revendication 1, caractérisé en ce que l'émulsion d'halogénure d'argent dopée par des composés de l'or et des composés de métaux du groupe ou ensemble (a) est une émulsion de AgCl₉₅₋₁₀₀Br₀₋₅.

4. Matériau comportant de l'halogénure d'argent pour photographie en couleur selon la revendication 1, caractérisé en ce que l'émulsion d'halogénure d'argent de toutes les couches d'émulsion d'halogénure d'argent est constituée par des émulsions de AgCl₉₅₋₁₀₀Br₀₋₅.

5. Matériau comportant de l'halogénure d'argent pour photographie en couleur selon la revendication 1, caractérisé en ce que l'émulsion d'halogénure d'argent dopée par des composés de l'or et par des composés de métaux du groupe ou ensemble (a) est mûrie avec de l'or et avec du soufre.

6. Matériau comportant de l'halogénure d'argent pour photographie en couleur selon la revendication 1, caractérisé en ce que l'émulsion d'halogénure d'argent dopée par des composés de l'or et par des composés de métaux du groupe ou ensemble (a) est sensibilisée pour le domaine bleu du spectre.

7. Matériau comportant de l'halogénure d'argent pour photographie en couleur selon la revendication 1, caractérisé en ce que des émulsions d'halogénure d'argent de toutes les couches d'émulsion d'halogénure d'argent sont dopées par des composés de l'or et par des composés de métaux du groupe ou ensemble (a) et sont mûries en présence d'or et de soufre.

8. Matériau comportant de l'halogénure d'argent pour photographie en couleur selon la revendication 1, caractérisé en ce que les grains d'halogénure d'argent de toutes les couches d'émulsion d'halogénure d'argent présente la composition AgCl₉₅₋₁₀₀Br₀₋₅, elles sont dopées par un composé d'iridium et sont mûries en présence de soufre et d'or et au moins des grains d'halogénure d'argent d'au moins une couche d'émulsion d'halogénure d'argent sensible au bleu et couplant pour du jaune sont dopés en outre par un composé de l'or.
